# EUROPÄISCHE PATENTSCHRIFT

(11) **EP 0 604 933 B1**
(45) Veröffentlichungstag und Bekanntmachung des Hinweises auf die Patenterteilung: **27.01.1999**
(21) Anmeldenummer: 93120905.0
(22) Anmeldetag: 25.12.1993
(51) Int. Cl.: D04H 13/00, D06N 7/00, D04H 1/64

(54) **Verfahren zum Herstellen eines textilen Bodenbelages mit aus sphärisch verwickelten, textilen Fasern bestehenden kugelförmigen Faseraggregaten und ein nach diesem Verfahren hergestellter textiler Bodenbelag**
Method of manufacturing a textile floor covering with modules of entwined textile fibers composing fiberballs clusters and the textile floor covering thus obtained
Procédé de fabrication d'un revêtement de sol textile avec des sphères de fibres textiles enroulées et revêtement de sol ainsi obtenu.

(30) Priorität: 27.12.1992 DE 4244252
(43) Veröffentlichungstag der Anmeldung: 06.07.1994
(73) Patentinhaber: TESCH, Günter, CH-1700 Fribourg (CH)
(72) Erfinder: TESCH, Günter, CH-1700 Fribourg (CH)
(74) Vertreter: Lesser, Karl-Bolko, Dipl.-Ing.

(56) Entgegenhaltungen:
- EP-A- 0 013 427
- EP-A- 0 013 428
- EP-A- 0 053 701
- WO-A-91/14035

## Beschreibung

Die Erfindung betrifft ein Verfahren zum Herstellen eines textilen Bodenbelages gemäß Oberbegriff des Anspruches 1 und einen nach diesem Verfahren hergestellten Bodenbelag.

### Stand der Technik

Ein Bodenbelag mit aus sphärisch verwickelten, textilen Fasern bestehenden kugelförmigen Faseraggregaten, die miteinander verbunden sind, ist z.B. aus der EP-A-0013428 bekannt. Dort wird ein Bodenbelag, ein genadelter Teppich beschrieben, der aus einzelnen kugelförmigen Faseraggregaten, sogenannten Kugelgarnen, besteht, die aus textilen Fasern zu einer Faserkugel sphärisch verwickelt sind (vgl. auch EP-A-0013427). Diese Kugelgarne sind gemäß der EP-A-0013428 durch Vernadeln untereinander zu einer Bahn verbunden, darüber hinaus kann diese Bahn auf eine Trägerschicht vernadelt sein, die selbst wiederum eine Unterschicht aufweisen kann. Diese Bodenbeläge werden in der Phase der Herstellung in der Fabrik zumindest auf ihrer Rückseite bzw. von ihrer Rückseite her mit einem Binder getränkt bzw. von der Rückseite her mit Latex geflatscht, so daß die Fasern des Bodenbelages in diesem fest gebunden sind und der Bodenbelag eine große Pillingfestigkeit aufweist.

Lediglich vernadelte, nicht weiter verfestigte Bodenbeläge nutzen sich bei Gebrauch sehr schnell ab, da die einzelnen Fasern durch auf die Oberfläche des Bodenbelages ausgeübte Reibungskräfte herausziehbar sind.

Eine fertig hergestellte, vernadelte Bahn kann als Bodenbelag auf einem zu bedeckenden Boden mittels eines weiteren Binder, wie Kleber od.dgl., angeklebt werden. Beim normalen Ankleben eines bekannten gattungsgemäßen Bodenbelages nimmt man so wenig Kleber als möglich, der nur den in sich fest verbundenen Bodenbelag auf dem zu bedeckenden Boden festhält, aber keine weitere Bindung der im Bodenbelag befindlichen Fasern bewirkt. Dies ist auch meist nicht möglich, da die Rückseite des Bodenbelages in der Regel durch den Binder geschlossen ist und nichts mehr eindringen kann.

Ein solcher Bodenbelag kann auch lose verlegt werden.

Damit ein solcher Bodenbelag eine ausreichende, vom Kunden gewünschte Qualität aufweist, muß er zum einen sehr stabil sein. Auch sollte er mechanisch dämpfend wirken. Ein solcher Bodenbelag weist deshalb eine bestimmte Mindestdicke auf, was sich auf die Materialkosten auswirkt.

Bekannt ist weiterhin ein sogenannter Steinholzboden, der aus einem Gemisch von gemahlenem Magnesia, Füllstoffen, wie Sägemehl, Korkschrot, und Magnesiumchlorid als Binder besteht. Dieses Gemisch wird auf einen Unterboden aufgetragen und bindet dort ab. Man erhält einen gut wärmedämmenden Fußboden, der allerdings sowohl in der Farbe, als auch der Struktur völlig einheitlich ist.

### Problem

Der Erfindung liegt die Aufgabe zugrunde, ein gattungsgemäßes Verfahren und einen damit hergestellten Bodenbelag zu schaffen, wobei der Bodenbelag gegenüber den bekannten Belägen kostengünstiger in der Herstellung und einfacher in der Verlegung ist, andererseits aber die gleichen strukturellen und farblichen Möglichkeiten, wie ein aus Kugelgarnen bestehender Teppich aufweist.

### Erfindung

Diese Aufgabe wird durch die im Anspruch 1 beschriebene Erfindung gelöst. Das erfindungsgemäße Verfahren zum Herstellen eines Bodenbelages mit aus sphärisch verwickelten, textilen Fasern bestehenden kugelförmigen Faseraggregaten, die miteinander verbunden sind, zeichnet sich dadurch aus, daß eine bahnförmige Schicht aus sphärisch verwickelten, kugelförmigen Faseraggregaten aus textilen Fasern, auf den zu bedeckenden Boden gelegt wird und die Schicht mit einem aufgießbaren und abbindenden Binder am Boden befestigt wird.

Der textile Bodenbelag gemäß Anspruch 16 mit aus sphärisch verwickelten, textilen Fasern bestehenden kugelförmigen Faseraggregaten die miteinander verbunden sind, zeichnet sich dadurch aus, daß die Faseraggregate durch einen einzigen aufgießbaren und abgebundenen Binder miteinander und mit dem Boden verbunden sind.

Gemäß einer bevorzugten Ausführungsform der Erfindung werden die kugelförmigen Faseraggregate durch Vorvernadeln miteinander zu einer bahnförmigen Schicht verbunden, die in sich einen gewissen Zusammenhalt hat.

Bei einer Ausbildung der Erfindung sind die Faseraggregate vollständig von dem Binder, wie z.B. einem Kunstharz eingeschlossen, so daß alle Fasern in dem Binder vollständig eingebunden sind und der Bodenbelag an seiner Oberseite nur Binder aufweist. Ist der Binder durchsichtig, so kann der textile Charakter durch den Binder hindurch noch gesehen, nicht jedoch gefühlt werden.

Bei einer alternativen Ausführungsform ragen die Faseraggregate an der Oberseite des Bodenbelages über die Masse des Binders, wie z.B. dem Kunstharz, hinaus. Bei dieser Ausführungsform bleibt der textile Charakter des Bodenbelages erhalten.

Während bisher bei textilen Bodenbelägen diese vor dem Verlegen und Ankleben an einen Boden vollständig in der Fabrik hergestellt wurden, wird nun vorgeschlagen, den textilen Bodenbelag erst am Ort der Verlegung fertig herzustellen. Dies kann gemäß dem Verfahren nach Anspruch 5 dadurch erfolgen, daß eine bahnförmige Schicht aus sphärisch verwickelten, kugelförmigen Faseraggregaten aus textilen Fasern, auf den zu bedekkenden Boden gelegt wird und die Schicht mit einem aufgießbaren und abbindenden Binder am Boden befestigt wird.

Dabei nimmt man weitaus mehr Binder, als zum herkömmlichen Befestigen eines schon mittels eines anderen Binders verfestigten Bodenbelages, der jedoch eingespart wird.

Die bahnförmige Schicht besteht gemäß einer bevorzugten Ausführungsform aus vernadelten und miteinander verbundenen kugelförmigen Faseraggregaten, die in der Fabrik hergestellt wird. Im Gegensatz zur bisherigen Bodenbelag-Herstellung wird diese Bahn aber in der Fabrik nicht mit einem Binder verfestigt.

Gemäß einer Ausführungsform des Verfahrens wird vor dem Belegen des Bodens mit den Faseraggregaten ein Binder auf dem Boden verteilt wird. In diesen Binder hinein wird die bahnförmige Schicht gelegt.

Alternativ, aber auch zusätzlich wird ein Binder über die gelegte Schicht aus sphärisch verwickelten, kugelförmigen Faseraggregaten gegossen und dabei gleichmäßig über die gelegte Bahn verteilt, worauf der Binder in diese eindringt und die Bahn durchdringt.

Bei beiden Alternativen wird der Binder gleichmäßig über die gelegte Schicht verteilt wird, wobei er in diese eindringt und diese durchdringt.

Bei einer dritten Alternative wird ein vorher hergestelltes Gemisch aus einem Binder und einer Vielzahl von einzelnen sphärisch verwickelten, kugelförmigen Faseraggregaten aus textilen Fasern auf dem zu bedeckenden Boden aufgebracht und gleichmäßig verteilt wird. Hier wird also der Binder mit den Faseraggregaten schon vor dem Aufgießen auf dem Boden gemischt. Gemäß einer Ausführungsform der Erfindung wird dabei das Gemisch aus verschiedenen Faseraggregaten im Binder ungleichmäßig verteilt.

Vorzugsweise wird als Binder ein durchsichtiges Kunstharz verwendet, so daß die Faseraggregate bei dem fertigen Bodenbelag sichtbar sind.

Insbesondere, wenn der Binder die Faseraggregate vollständig bedeckt, wird die noch nicht abgebundene Binder-Masse nach dem Aufgießen auf den Boden geglättet, so daß ein glatter Bodenbelag erhalten wird.

Zweckmäßigerweise wird die noch nicht abgebundene Binder-Masse nach dem Aufgießen auf den Boden durch Rakeln gleichmäßig verteilt.

Weiterhin kann die noch nicht abgebundene Binder-Masse nach dem Aufgießen auf den Boden durch Walzen gleichmäßig verteilt werden, wobei insbesondere die Binder-Masse durch die Faseraggregate hindurch gedrückt wird.

Es kann aber auch die noch nicht abgebundene Binder-Masse nach dem Aufgießen auf den Boden durch Walzen geprägt und insbesondere ungleichmäßig verteilt werden, wobei insbesondere die Binder-Masse durch die Faseraggregate hindurch gedrückt wird.

Gemäß einer weiteren Ausführungsform wird die Binder-Masse vor dem Vermischen mit den Faseraggregaten bzw. vor dem Aufbringen auf die Schicht eingefärbt.

Zusätzlich oder alternativ dazu können die Fasern der Faseraggregate eingefärbt sein und es können insbesondere verschiedenfarbige Fasern verwendet werden.

Als Binder wird gemäß einer Ausführungsform eine Vergußmasse, wie Epoxyharz, verwendet wird.

### Darstellung der Erfindung

Ein Ausführungsbeispiel der Erfindung wird anhand der Zeichnung erläutert.

Es zeigt:
- Fig. 1: eine auf einem Boden abgelegte bahnförmige Schicht aus kugelförmigen unverfestigten Faseraggregaten;
- Fig. 2: die auf dem Boden liegende Schicht gemäß Figur 1, die mit einem Binder getränkt am Boden befestigt ist;
- Fig. 3: die auf dem Boden liegende Schicht gemäß Figur 1, die mit einem Binder getränkt am Boden befestigt ist, gemäß einer zweiten Ausführungsform, und
- Fig. 4: eine auf dem Boden liegende bahnförmige und in sich vernadelte Schicht, die mit einem Binder getränkt am Boden befestigt ist.

Ein textiler Bodenbelag 1 besteht aus einer bahnförmigen Schicht 5 aus aus sphärisch verwickelten, textilen Fasern bestehenden kugelförmigen Faseraggregaten 3, wobei die Schicht mittels eines Binders 4 nicht nur am Boden 2 befestigt ist, sondern durch diesen Binder 4 auch die bahnförmige Schicht 5 in sich verfestigt ist.

Die bahnförmige Schicht 5 kann eine Bahn aus miteinander vorvernadelten Faseraggregaten 3 sein, die auf dem Boden 2 ausgelegt wurde, sie kann aber auch dadurch zustande gekommen sein, daß einzelne Faseraggregate 3 über dem Boden 2 verteilt wurden (vgl. Figur 1). Diese Schicht wird dann mit dem Binder 4 übergossen, der in die Schicht eindringt und diese durchdringt.

Alternativ kann auch ein vorher hergestelltes Gemisch aus Binder 4 und Faseraggregaten 3 auf dem Boden 2 gleichmäßig verteilt worden sein.

Je nach Menge des verwendeten Binders 4 und seiner Konsistenz bleibt die Oberfläche des Bodenbelages 1 nach dem Aufgießen des Binders 4 frei von diesem, d.h., es stehen einzelne Fasern bzw. Faserenden aus dem Binder 4 hervor (Fig. 2).

Dies kann auch dadurch erreicht werden, daß der Binder 4 zuerst auf den Boden 2 gegossen wird und in diesen Binder 4 die bahnförmige Schicht aus Faseraggregaten aufgelegt wird, woraufhin der Binder 4 von unten her in die bahnförmige Schicht eindringt.

Aus Figur 4 ist eine bahnförmige Schicht 5 ersichtlich, bei der zuvor die Faseraggregate 3 miteinander vernadelt wurden, wobei einzelne vernadelte Fasern 6 gezeichnet wurden. Die Dichte der vernadelten Fasern 6 und auch der Faseraggregate ist allerdings weitaus größer, als hier dargestellt werden kann.

Ein solcher Bodenbelag 1 läßt sich einfach und sparsam an Binder 4 auf einem Boden befestigen, wobei der Bodenbelag zusätzlich verfestigt wird.

Bei diesem neuen Bodenbelag handelt es sich somit um einen ungewebten textilen Bodenbelag, einen sogenannten nonwoven Bodenbelag, der nach einem speziellen Verfahren hergestellt ist.

Als Boden kann dabei ein ortsfester Untergrund, z.B. der Estrich in einem Gebäude, aber auch eine sogenannte Doppelboden-Platte benutzt werden. In letzterem Falle können auch einzelne Platten in einer Art Teppichfliese hergestellt werden, die später zu einer geschlossenen Fläche zusammengesetzt werden.

### Bezugszeichenliste

- 1: Bodenbelag
- 2: Boden
- 3: kugelförmige Faseraggregate
- 4: Binder
- 5: bahnförmige Schicht
- 6: vernadelte Fasern

## Patentansprüche

1. Verfahren zum Herstellen eines Bodenbelages (1) mit aus sphärisch verwickelten, textilen Fasern bestehenden kugelförmigen Faseraggregaten (3), die miteinander verbunden sind, dadurch gekennzeichnet, daß eine bahnförmige Schicht aus sphärisch verwickelten, kugelförmigen Faseraggregaten aus textilen Fasern, auf den zu bedeckenden Boden gelegt wird und die Schicht mit einem aufgießbaren und abbindenden Binder am Boden befestigt wird.

2. Verfahren nach Anspruch 1, dadurch gekennzeichnet, daß vor dem Belegen des Bodens mit den Faseraggregaten ein Binder auf dem Boden verteilt wird.

3. Verfahren nach einem der Ansprüche 1 oder 2, dadurch gekennzeichnet, daß ein Binder über die gelegte Schicht aus sphärisch verwickelten, kugelförmigen Faseraggregaten gegossen wird.

4. Verfahren nach einem der vorhergehenden Ansprüche, dadurch gekennzeichnet, daß der Binder gleichmäßig über die gelegte Schicht verteilt wird, in diese eindringt und diese durchdringt.

5. Verfahren nach einem der vorhergehenden Ansprüche, dadurch gekennzeichnet, daß die kugelförmigen Faseraggregate vor dem Legen zu einer bahnförmigen Schicht aus miteinander verbundenen Faseraggregaten vernadelt werden.

6. Verfahren nach einem der Ansprüche 1 bis 4, dadurch gekennzeichnet, daß ein Gemisch aus einem Binder und einer Vielzahl von einzelnen sphärisch verwickelten, kugelförmigen Faseraggregaten aus textilen Fasern auf dem zu bedeckenden Boden aufgebracht und gleichmäßig verteilt wird.

7. Verfahren nach Anspruch 6, dadurch gekennzeichnet, daß ein Gemisch aus verschiedenen Faseraggregaten im Binder ungleichmäßig verteilt wird.

8. Verfahren nach einem der vorhergehenden Ansprüche, dadurch gekennzeichnet, daß als Binder ein durchsichtiges Kunstharz verwendet wird.

9. Verfahren nach einem der vorhergehenden Ansprüche, dadurch gekennzeichnet, daß die noch nicht abgebundene Binder-Masse nach dem Aufgießen auf den Boden geglättet wird.

10. Verfahren nach einem der vorhergehenden Ansprüche, dadurch gekennzeichnet, daß die noch nicht abgebundene Binder-Masse nach dem Aufgießen auf den Boden durch Rakeln gleichmäßig verteilt wird.

11. Verfahren nach einem der vorhergehenden Ansprüche, dadurch gekennzeichnet, daß die noch nicht abgebundene Binder-Masse nach dem Aufgießen auf den Boden durch Walzen gleichmäßig verteilt wird, wobei insbesondere die Binder-Masse durch die Faseraggregate hindurch gedrückt wird.

12. Verfahren nach einem der vorhergehenden Ansprüche, dadurch gekennzeichnet, daß die noch nicht abgebundene Binder-Masse nach dem Aufgießen auf den Boden durch Walzen geprägt und insbesondere ungleichmäßig verteilt wird, wobei insbesondere die Binder-Masse durch die Faseraggregate hindurch gedrückt wird.

13. Verfahren nach einem der vorhergehenden Ansprüche, dadurch gekennzeichnet, daß die Binder-Masse vor dem Vermischen mit den Faseraggregaten bzw. vor dem Aufbringen auf die Schicht eingefärbt wird.

14. Verfahren nach einem der vorhergehenden Ansprüche, dadurch gekennzeichnet, daß die Fasern der Faseraggregate eingefärbt sind und insbesondere verschiedenfarbige Fasern verwendet werden.

15. Verfahren nach einem der vorhergehenden Ansprüche, dadurch gekennzeichnet, daß als Binder eine Vergußmasse, wie Epoxyharz, verwendet wird.

16. Nach dem Verfahren nach einem der vorhergehenden Ansprüche hergestellter textiler Bodenbelag (1) mit aus sphärisch verwickelten, textilen Fasern bestehenden kugelförmigen Faseraggregaten (3), die miteinander verbunden sind, dadurch gekennzeichnet, daß die Faseraggregate (3) durch einen einzigen aufgießbaren und abgebundenen Binder (4) miteinander und mit dem Boden (2) verbunden sind.

17. Bodenbelag nach Anspruch 16, dadurch gekennzeichnet, daß die kugelförmigen Faseraggregate (3) durch Vorvernadeln miteinander zu einer bahnförmigen Schicht (5) verbunden sind.

18. Bodenbelag nach Anspruch 16 oder 17, dadurch gekennzeichnet, daß die Faseraggregate (3) vollständig von dem Binder (4), wie z.B. einem Kunstharz eingeschlossen sind.

19. Bodenbelag nach einem der Ansprüche 16 bis 18, dadurch gekennzeichnet, daß die Faseraggregate (3) an der Oberseite des Bodenbelages (1) über die Masse des Binders (4), wie z.B. dem Kunstharz, hinausragen.

## Claims

1. Method of manufacturing a floor covering (1) with ball-shaped fibre aggregates (3) comprising spherically wound textile fibres bonded together, characterised in that a strip-like layer of spherically wound ball-shaped fibre aggregates of textile fibres is deposited on the floor which is to be covered and the layer is secured to the flodr with a pourable and settable binder.

2. Method according to claim 1, characterised in that a binder is spread on the floor before the floor is coated with the fibre aggregates.

3. Method according to one of claims 1 or 2, characterised in that a binder is poured over the deposited layer of spherically wound ball-shaped fibre aggregates.

4. Method according to one of the foregoing claims, characterised in that the binder is uniformly distributed over the deposited layer, and penetrates into it and penetrates through it.

5. Method according to one of the foregoing claims, characterised in that the ball-shaped fibre aggregates are needled together before laying to form a strip-like layer of bound-together fibre aggregates.

6. Method according to one of claims 1 to 4, characterised in that a mixture of a binder and a number of individual spherically wound ball-shaped fibre aggregates of textile fibres is applied to the floor which is to be covered and is simultaneously distributed.

7. Method according to claim 6, characterised in that a mixture of different fibre aggregates is distributed non-uniformly in the binder.

8. Method according to one of the foregoing claims, characterised in that a transparent synthetic resin is used as the binder.

9. Method according to one of the foregoing claims, characterised in that the binder mass is smoothed after being poured onto the floor and before it has set.

10. Method according to one of the foregoing claims, characterised in that the binder mass is spread uniformly on the floor by raking after pouring and before it has set.

11. Method according to one of the foregoing claims, characterised in that the binder mass is uniformly spread on the floor by rolling after pouring and before it has set, whereby in particular the binder mass is forced through the fibre aggregates.

12. Method according to one of the foregoing claims, characterised in that the binder mass is stamped by rolling after pouring on the floor and before it has set, and in particular distributed non-uniformly, whereby in particular the binder mass is forced through the fibre aggregates.

13. Method according to one of the foregoing claims, characterised in that the binder mass is coloured before mixing with the fibre aggregates or before application to the layer.

14. Method according to one of the foregoing claims, characterised in that the fibres of the fibre aggregates are coloured and in particular fibres of different colours are used.

15. Method according to one of the foregoing claims, characterised in that a pourable mass, such as epoxy resin, is employed as the binder.

16. Textile floor covering (1) produce by the method of one of the foregoing claims with ball-shaped fibre aggregates (3) comprising spherically wound textile fibres and bonded together, characterised in that the fibre aggregates (3) are bonded together and to the floor (2) by means of single pourable and settable binder (4).

17. Floor covering according to claim 16, characterised in that the ball-shaped fibre aggregates (3) are connected together by pre-needling to form a strip-like layer (5).

18. Floor covering according to claim 16 or 17, characterised in that the fibre aggregates (3) are completely enclosed by the binder (4), such as e.g. a synthetic resin.

19. Floor covering according to one of claims 16 to 18, characterised in that the fibre aggregates (3) at the upper face of the floor covering (1) project above the mass of the binder (4), such as e.g. the synthetic resin.

## Revendications

1. Procédé de fabrication d'un revêtement de sol (1) avec des agrégats de fibres sphériques (3), composés de fibres textiles enroulées de forme sphérique, qui sont assemblés l'un à l'autre, caractérisé par le fait qu'une couche en forme de nappe d'agrégats de fibres sphériques, composés de fibres textiles, enroulés de forme sphérique, est posée sur le sol à recouvrir et que la couche est fixée au sol à l'aide d'un liant pouvant être coulé et se durcissant.

2. Procédé suivant la revendication 1, caractérisé par le fait qu'avant la pose sur la sol des agrégats de fibres, un liant est réparti sur le sol.

3. Procédé suivant l'une des revendications 1 ou 2, caractérisé par le fait qu'un liant est versé au-dessus de la couche posée d'agrégats de fibres sphériques enroulés de forme sphérique.

4. Procédé suivant l'une des revendications précédentes, caractérisé par le fait que le liant est réparti de manière uniforme sur la couche posée, pénètre dans cette dernière et la traverse.

5. Procédé suivant l'une des revendications précédentes, caractérisé par le fait que les agrégats de fibres sphériques sont, avant la pose, épinglés, pour former une couche en forme de nappe composée d'agrégats de fibres assemblés l'un à l'autre.

6. Procédé suivant l'une des revendications 1 à 4, caractérisé par le fait qu'un mélange d'un liant et d'une pluralité d'agrégats individuels de fibres sphériques, composés de fibres textiles, enroulés de forme sphérique est placé sur le sol à recouvrir et réparti de manière uniforme.

7. Procédé suivant la revendication 6, caractérisé par le fait qu'un mélange de différents agrégats de fibres est réparti de manière non-uniforme dans le liant.

8. Procédé suivant l'une des revendications précédentes, caractérisé par le fait qu'il est utilisé comme liant une résine synthétique transparente.

9. Procédé suivant l'une des revendications précédentes, caractérisé par le fait que la masse de liant non encore durcie est égalisée après la coulée sur le sol.

10. Procédé suivant l'une des revendications précédentes, caractérisé par le fait que la masse de liant non encore durcie est, après la coulée sur le sol, répartie de manière uniforme par raclage.

11. Procédé suivant l'une des revendications précédentes, caractérisé par le fait que la masse de liant non encore durcie est, après la coulée sur le sol, répartie de manière uniforme par cylindrage, la masse de liant étant alors en particulier poussée à travers les agrégats de fibres.

12. Procédé suivant l'une des revendications précédentes, caractérisé par le fait que la masse de liant non encore durcie est, après la coulée sur le sol, estampée et, en particulier, répartie de manière non-uniforme par cylindrage, la masse de liant étant alors en particulier poussée à travers les agrégats de fibres.

13. Procédé suivant l'une des revendications précédentes, caractérisé par le fait que la masse de liant est colorée avant le mélange avec les agrégats de fibres ou avant l'application sur la couche.

14. Procédé suivant l'une des revendications précédentes, caractérisé par le fait que les fibres des agrégats de fibres sont teintes et qu'il est, en particulier, utilisé des fibres de couleurs différentes.

15. Procédé suivant l'une des revendications précédentes, caractérisé par le fait qu'il est utilisé, comme liant, une masse à couler, telle que de la résine époxyde.

16. Revêtement de sol textile (1) avec des agrégats de fibres sphériques (3), composés de fibres textiles enroulées de forme sphérique, qui sont assemblés l'un à l'autre, fabriqué selon le procédé suivant l'une des revendications précédentes, caractérisé par le fait que les agrégats de fibres (3) sont assemblés l'un à l'autre et avec le sol (2) par un seul liant pouvant être coulé et durci.

17. Revêtement de sol suivant la revendication 16, caractérisé par le fait que les agrégats de fibres sphériques (3) sont assemblés l'un à l'autre par pré-épinglage, pour former une couche en forme de nappe (5).

18. Revêtement de sol suivant la revendication 16 ou 17, caractérisé par le fait que les agrégats de fibres sphériques (3) sont entièrement entourés par le liant (4), tel que, par exemple, une résine synthétique.

19. Revêtement de sol suivant l'une des revendications 16 à 18, caractérisé par le fait que les agrégats de fibres (3) ressortent, à la face supérieure du revêtement de sol (1), de la masse du liant (4), tel que, par exemple, la résine synthétique.
